# EUROPÄISCHE PATENTSCHRIFT

(11) **EP 0 604 366 B1**
(45) Veröffentlichungstag und Bekanntmachung des Hinweises auf die Patenterteilung: **29.08.2001**
(21) Anmeldenummer: 93810877.6
(22) Anmeldetag: 14.12.1993
(51) Int. Cl.: D06L 3/12, C11D 3/42, C09B 67/00

(54) **Lagerstabile Formulierung von optischen Aufhellern**
Storage-stable formulation of mixtures of optical brighteners
Formulation stable au stockage de mélanges d'azurants optiques

(30) Priorität: 22.12.1992 CH 394092
(43) Veröffentlichungstag der Anmeldung: 29.06.1994
(73) Patentinhaber: Ciba Specialty Chemicals Holding Inc., 4057 Basel (CH)
(72) Erfinder: Zelger, Josef, CH-4125 Riehen (CH)

(56) Entgegenhaltungen:
- EP-A- 0 008 669
- EP-A- 0 033 913
- EP-A- 0 235 080
- EP-A- 0 323 399
- EP-A- 0 345 765
- EP-A- 0 542 677
- FR-A- 2 367 803
- CHEMICAL ABSTRACTS, vol. 105, no. 18, 3. November 1986, Columbus, Ohio, US; abstract no. 154612z, ZWIERZYNSKI ET AL 'Preparation of uniform 1,3,5-triazine-based fluorescent brightener compositions' & PL-A-127 966 (ZWIERZYNSKI ET AL)

## Beschreibung

Die vorliegende Erfindung betrifft lagerstabile optische Aufhellerformulierungen, ein Verfahren zu deren Herstellung, sowie deren Verwendung.

Üblicherweise werden optische Aufheller bevorzugt in Form wässriger Lösungen oder Suspensionen in den Handel gebracht. Hierzu werden z.B. die feuchten Filterkuchen oder auch die trockenen Pulver mit Wasser aufgeschlämmt. Die so erhaltenen Suspensionen werden dann mit Dispergier- und Verdickungsmitteln zur Erhöhung von Homogenität, Benetzbarkeit und Stabilität versetzt. Als weitere Hilfsstoffe setzt man häufig noch einen Elektrolyten zu. Die bisher verwendeten Hilfsstoffe konnten jedoch ein Sedimentieren der Aufheller und/oder eine hohe Viskositätszunahme, insbesondere bei hohen Lagertemperaturen, nicht über einen längeren Zeitraum verhindern.

Es wurde nun überraschenderweise gefunden, dass man lagerstabile Formulierungen von konzentrierten, wässrigen Aufhellern erhält, wenn man den wässrigen Suspensionen derartiger Aufheller geringe Mengen eines anionischen Polysaccharids, in Kombination mit Dispergiermitteln, zumischt. Derartige Suspensionen setzen sich während der Lagerung kaum ab. Zusätzlich zu dem guten Sedimentationsverhalten bleiben die Suspensionen während der Lagerung homogen. Wichtig ist auch, dass die neuen Suspensionen fast keine korrosiven Elektrolyte, wie z.B. Natriumchlorid, mehr enthalten, da diese Korrosionsprobleme hervorrufen kann.

Die optischen Aufhellerformulierungen gemäss der Erfindung sind demnach gekennzeichnet durch einen Gehalt an:
a) 15 bis 60 Gew.%, vorzugsweise 15 bis 45 Gew.%, bezogen auf das Gesamtgewicht der Aufhellerformulierung, eines anionischen optischen Aufhellers der Formel worin X und Y, die gleichartig oder verschieden sein können und mono- oder disubstituiertes Amino oder unsubstituiertes, mono- oder di-substituiertes Alkoxy bedeuten, und M ein Wasserstoffatom oder ein salzbildendes Kation bedeutet;
b) 0,05 bis 25 Gew.%, bezogen auf das Gesamtgewicht der Aufhellerformulierung, eines Elektrolyten oder eines Elektrolytengemisches;
c) 0,05 bis 1 Gew.%, bezogen auf das Gesamtgewicht der Aufhellerformulierung, eines anionischen Polysaccharids oder Polysaccharidgemisches;
d) 0,01 bis 20 Gew.%, bezogen auf das Gesamtgewicht der Aufhellerformulierung eines Kondensationsprodukt von Ditolylethersulfosäuren mit Formaldehyd;
e) gegebenenfalls weitere Zusätze; und
f) den Rest auf 100 Gew.% Wasser.

Diese neuen Formulierungen stellen Suspensionen dar und sind bei einer Temperatur von -5°C bis 60°C mindestens 6 Monate, vorzugsweise bei 0 bis 40°C mindestens 6 Monate stabil.

In den Verbindungen der Formel (1) kommen als sekundäres oder tertiäres Amino z.B. mit C₁-C₄Alkyl, C₁-C₄Alkoxy, Sulfo, Halogen, Cyano, oder Carboxy, ein oder mehrfach substituiertes Phenylamin; Morpholin, Piperidin, Methylamin, Ethylamin, Propylamin, Butylamin, β-Hydroxy-ethylamin, β-Hydroxy-propylamin, β-Cyano-ethylamin, Dimethylamin, Diethylamin, Dipropylamin, bis-β-Hydroxyethylamin, N-Methyl-N-ethylamin, N-Methyl-N-β-hydroxyethylamin, N-Ethyl-N-β-hydroxyethylamin, N-Methyl-N-β-hydroxypropylamin, N-Ethyl-N-β-hydroxypropylamin, Benzylamin, N-β-hydroxyethylbenzylamin, Cyclohexylamin, N-Ethyl-cyclohexylamin, 2-Methoxy-ethylamin, 2-Ethoxyethylamin, N-Methyl-2-methoxyethylamin und 3-Methoxy-propylamin, in Frage.

Als Beispiele für unsubstituierte, mono- oder disubstituiertes Alkoxy seien Methoxy, Ethoxy, n-Propoxy, i-Propoxy, Butoxy, β-Hydroxy-ethoxy, β-Methoxy-ethoxy, und β-Ethoxy-ethoxy genannt.

Von Interesse sind besonders optische Aufheller der Formel (1), worin X und Y, die gleichartig oder verschieden sein können, Phenylamino sind, welche gegebenenfalls durch Alkyl mit 1 oder 2 Kohlenstoffatomen mono- oder di-substituiert ist; ferner bevorzugte Reste für X und Y sind Morpholino, Alkylamino mit 1 bis 4 Kohlenstoffatomen, das durch Hydroxyl substituiert sein kann; oder Alkoxy mit 1 bis 4 Kohlenstoffatomen. M ist bevorzugt Wasserstoff oder ein salzbildendes Kation.

Besonders bevorzugt sind optische Aufheller der Formel (1), worin X und Y, die gleichartig oder verschieden sein können, Phenylamino, Morpholino oder Alkylamino mit 1 bis 4 Kohlenstoffatomen, das durch Hydroxyl substituiert sein kann, sind. M bevorzugt Wasserstoff oder ein salzbildendes Kation ist.

Als Beispiele der optischen Aufheller der Formeln (1) seien solche der Formeln worin M ein Alkalimetallion bedeutet, und wobei im Falle dieses optischen Aufhellers zweckmässig ein Gehalt von 0,05 bis 5 Gew.%, bezogen auf das Gesamtgewicht der Aufschlämmung, an einem starken Elektrolyten vorhanden ist;
und (3) worin M ein Alkalimetallion bedeutet, genannt.

Besonders bevorzugte Aufheller sind die Verbindungen der Formeln (2).

Als Halogene kommen vor allem Fluor, Chlor und Brom in Frage, insbesondere jedoch Chlor.

Als C₁-C₄-Alkyl in den Alkylaminoresten kommen unverzweigtes und verzweigtes Alkyl wie Methyl, Ethyl, n- und iso-Propyl, n-, sec- und tert.-Butyl in Betracht. Diese C₁-C₄-Alkyle können ihrerseits substituiert sein mit z.B. Aryl-(Phenyl, Naphthyl), C₁-C₄-Alkoxy, OH, Halogen, Sulfo oder CN.

Salzbildende Kationen M sind z.B. Alkalimetall-, Ammonium- oder Aminsalzionen. Unter Aminsalzionen sind solche der Formel H⁺NR₁R₂R₃ bevorzugt, in denen R₁, R₂ und R₃ unabhängig voneinander Alkyl, Alkenyl, Hydroxyalkyl, Cyanoalkyl, Halogenalkyl oder Phenylalkyl bedeuten oder worin R₁ und R₂ zusammen die Ergänzung zu einem 5-7-gliedrigen gesättigten Stickstoffheterocyclus darstellen, der noch zusätzlich ein Stickstoff- oder Sauerstoffatom als Ringglied enthalten kann, beispielsweise einen Piperidin-, Piperazin-, Pyrrolidin-, Imidazolin- oder Morpholinring, während R₃ für Wasserstoff steht. Bevorzugte salzbildende Kationen sind Alkalimetallkationen, wobei Na⁺ und K⁺ besonders bevorzugt sind.

Als Elektrolyte können z.B. ein oder mehrere Alkalimetallsalze sowie Salze niederer Carbonsäuren verwendet werden. Beispiele für Elektrolyte sind Natriumsulfat, Natriumphosphat, Natriumcarbonat, Natriumformiat oder eines der entsprechenden Kaliumsalze sowie Mischungen dieser Elektrolyte, ferner geringe Mengen an Natriumchlorid. Bevorzugt sind hierbei die Carbonate, Phosphate sowie die Formiate. Die Menge an Elektrolyt kann 0,05 bis 25 Gew.%, vorzugsweise 0,1 bis 5 Gew.% und besonders bevorzugt 0,1 bis 1,0 Gew.%, bezogen auf das Gesamtgewicht der Formulierung, betragen.

Die erfindungsgemäss verwendbaren anionischen Polysaccharide gehören zur Gruppe der modifizierten Polysaccharide, die sich von der Zellulose, Stärke oder von den Heteropolysacchariden ableiten lassen, wobei in den Seitenketten weitere Monosaccharide wie z.B. Mannose und Glucuronsäure enthalten sein können. Beispiele für anionische Polysaccharide sind Natriumalginat, carboxymethyliertes Guar, Carboxymethylcellulose, Carboxymethylstärke, carboxymethyliertes Johannisbrotkernmehl und, besonders bevorzugt, Xanthan, sowie auch Gemische dieser Polysaccharide.

Die Menge an Polysaccharid beträgt 0,05 bis 1 Gew.%, wobei ein Bereich von 0,05 bis 0,2 bevorzugt ist,jeweils bezogen auf das Gesamtgewicht der Formulierung.

Das Dispergiermittel ist ein Kondensationsprodukt von Ditolylethersulfosäuren mit Formaldehyd. Diese Kondensationsprodukt liegen in der Regel als Alkalimetall-, Erdalkalimetall- oder Ammoniumsalze vor.

Der Gehalt an Dispergiermittel beträgt 0,01 bis 20 Gew.% bezogen auf das Gesamtgewicht der Formulierung, vorzugsweise 0,1 bis 10 Gew.% und besonders bevorzugt 0,2 bis 5 Gew.%.

Gegebenenfalls kann die erfindungsgemässe Aufhellerformulierung weitere Zusätze enthalten; exemplarische seien Konservierungsmittel, wie Chloracetamid, Triazinderivate oder Benzoisothiazoline, Mg/Al-Silikate, Geruchsverbesserer und Gefrierschutzmittel, z.B. Propylenglykol genannt.

Beispiele für Mg/Al-Silikate sind Bentonit, Montmorillonit, Zeolithe und hochdisperse Kieselsäuren. Sie werden üblicherweise in einer Menge von 0,2-1 Gew.%, bezogen auf das Gesamtgewicht der Aufhellerformulierung, zugesetz.

Besonders bevorzügte Formulierungen sind solche die
a) 15 bis 45 Gew.%, bezogen auf das Gesamtgewicht der Aufhellerformulierungen, eines anionischen optischen Aufhellers der Formel (1);
b) 0,1 bis 2 Gew.% bezogen auf das Gesamtgewicht der Aufhellerformulierung, eines Elektrolyten oder eines Elektrolytengemisches;
c) 0,05 bis 0,2 Gew.% bezogen auf das Gesamtgewicht der Aufhellerformulierung, eines anionischen Polysaccharids;
d) 0,2 bis 2 Gew.% bezogen auf das Gesamtgewicht der Aufhellerformulierung, eines Kondensationsprodukt von Ditolylethersulfosäuren mit Formaldehyd;
e) gegebenenfalls weitere Zusätze; und
f) den Rest auf 100% Wasser enthält.

Erfindungsgemässe Formulierungen erhält man, indem man die feuchten Presskuchen oder auch die trockenen Pulver der anionischen optischen Aufheller der Formel (1) in einer Menge von 15 bis 60 Gew.%, vorzugsweise 15 bis 45 Gew.% und besonders bevorzugt19-40 Gew.%, bezogen auf das Gesamtgewicht der Formulierung: mit 0.05 bis 1 Gew.% anionischem Polysaccharid: 0.05 bis 25 Gew.% Elektrolyt; 0,01 bis 20 Gew.% Kondensationsprodukte von Ditolylethersulfosäuren mit Formaldehyd als Dispergiermittel; gegebenenfalls mit weiteren Zusätzen; sowie mit Wasser vermischt und bei Raumtemperatur oder höheren Temperaturen (20-100°C) homogenisiert, z.B. durch intensives Rühren oder mit einer Dissolver-Scheibe. Gegebenenfalls kann noch eine Nassmahlung angeschlossen werden.

Der gewünschte Gehalt an anionischen optischen Aufheller, in der Suspension, kann entweder durch Zugabe von Wasser, wässrigem Elektrolyt, oder weiterem trockenen Aufhellerpulver, zu dem feuchtenFilterkuchen, eingestellt werden. Diese Einstellung kann vor, während oder nach Zusatz des anionischen Polysaccharids vorgenommen werden.

Verwendung finden die neuen optischen Aufhellerformulierungen vorallem in der Einarbeitung in Waschmittel, z.B. durch Einfliessenlassen der erforderlichen Menge der erfindungsgemässen optischen Aufhellerformulierung, aus einem Behälter in eine Mischvorrichtung, die eine Suspension des Waschmittels bzw. des Dispergiermittels enthält.

Die vorliegende Erfindung betrifft demzufolge auch ein Verfahren zur Herstellung von festen und flüssigen Waschmittel, sowie die danach erhaltenen Waschmittel, dadurchgekennzeichnet, dass man z.B. eine Suspension für Waschmittel üblicher Detergentien, mit einer erfindungsgemässen Suspension von Aufhellern, vermischt und trocknet. Der Trocknungsvorgang kann dabei z.B. durch ein Sprühtrocknungsvorgang erfolgen.

Weiterhin kann die erfindungsgemässe Aufhellerformulierung zur Herstellung von flüssigen Waschmittel verwendet werden.

Die folgende Beispiele erläutern die Erfindung, ohne sie darauf zu beschränken. Prozentangaben beziehen sich auf das Gesamtgewicht der Formulierung.

### Beispiel 1:

Unter Rühren bei 20°C werden die der nachfolgenden angegebenen Komponenten vermischt und homogenisiert.

| | | |
|---|---|---|
| 36,0 | Gew.% | des optischen Aufhellers der Formel (2); |
| 0,5 | Gew.% | NaCl; |
| 1,0 | Gew.% | des Kondensationsproduktes von Ditolylethersulfosäuren mit Formaldehyd; |
| 0,2 | Gew.% | Chloracetamid; |
| 0,1 | Gew.% | eines anionischen Polysaccharids; |

Rest auf 100 % deionisiertes Wasser.

Die erhaltenen Aufhellerformulierungen bleiben flüssig und bilden nach zweimonatigem Stehen bei -5°C, Raumtemperatur oder 40°C keine Ablagerungen.

### Beispiele 2 bis 6:

Unter Rühren bei 20°C werden die der nachfolgenden angegebenen Komponenten vermischt und homogenisiert.

| | | |
|---|---|---|
| 19,0 | Gew.% | des optischen Aufhellers der Formel (2); |
| 5,0 | Gew.% | NaCl; |
| 1,3 | Gew.% | Na₂SO₄; |
| 0,01 | Gew.% | des Kondensationsproduktes von Ditolylethersulfosäuren mit Formaldehyd; |
| 0,3 | Gew.% | Chloracetamid; |
| 0,2 | Gew.% | eines anionischen Polysaccharids; |

Rest auf 100 % deionisiertes Wasser.

Die erhaltenen Aufhellerformulierungen bleiben flüssig und bilden nach einmonatigem Stehen bei Raumtemperatur oder 40°C keine Ablagerungen.

Ähnliche Resultate erhält man mit 0,02, 0,05, 0,10 oder 0,20 Gew.% des Kondensationsproduktes von Ditolylethersulfosäuren mit Formaldehyd, statt 0,01 Gew.% des Kondensationsproduktes von Ditolylethersulfosäuren mit Formaldehyd.

### Beispiele 7 bis 9:

Unter Rühren bei 20°C werden die der nachfolgenden angegebenen Komponenten vermischt und homogenisiert.

| | | |
|---|---|---|
| 19,0 | Gew.% | des optischen Aufhellers der Formel (2); |
| 2,0 | Gew.% | NaCl; |
| 0,05 | Gew.% | des Kondensationsproduktes von Ditolylethersulfosäuren mit Formaldehyd; |
| 0,3 | Gew.% | Chloracetamid; |
| 0,2 | Gew.% | eines anionischen Polysaccharids; |

Rest auf 100 % deionisiertes Wasser.

Die erhaltenen Aufhellerformulierungen bleiben flüssig und bilden nach einmonatigem Stehen bei Raumtemperatur oder 40°C keine Ablagerungen.

Ähnliche Resultate erhält man mit 0,10 oder 0,20 Gew.% des Kondensationsproduktes von Ditolylethersulfosäuren mit Formaldehyd, statt 0,05 Gew.% des Kondensationsproduktes von Ditolylethersulfosäuren mit Formaldehyd.

## Patentansprüche

1. Lagerstabile, flüssige Aufhellersuspensionformulierungen **dadurch gekennzeichnet**, dass sie
a) 15 bis 60 Gew.%, bezogen auf das Gesamtgewicht der Aufhellerformulierungen, eines anionischen optischen Aufhellers der Formel (1) entspricht, worin X undY, die gleichartig oder verschieden sein können und mono- oder disubstituiertes Amino oder eine mono- oder di-substituierte Alkoxygruppe bedeuten, und M ein Wasserstoffatom oder ein salzbildendes Kation bedeutet;
b) 0,05 bis 25 Gew.% bezogen auf das Gesamtgewicht der Aufhellerformulierung, eines Elektrolyten oder eines Elektrolytengemisches;
c) 0,05 bis 1 Gew.% bezogen auf das Gesamtgewicht der Aufhellerformulierung, eines anionischen Polysaccharids oder Polysaccharidgemisches;
d) 0,01 bis 20 Gew.% bezogen auf das Gesamtgewicht der Aufhellerformulierung, eines Kondensationsprodukt von Ditolylethersulfosäuren mit Formaldehyd;
e) gegebenenfalls weitere Zusätze; und
f) den Rest auf 100% Wasser enthält.

2. Lagerstabile Aufhellerformulierung nach Anspruch 1, **dadurch gekennzeichnet**, dass der Gehalt an Aufheller 15 bis 45 Gew.% beträgt.

3. Lagerstabile Aufhellerformulierung nach einem der Ansprüche 1 oder 2, **dadurch gekennzeichnet**, dass der Gehalt an Elektrolyt 0,1 bis 5 Gew.% beträgt.

4. Lagerstabile Aufhellerformulierung nach einem der Ansprüche 1 bis 3, **dadurch gekennzeichnet**, dass der Gehalt an Polysaccharid 0,05 bis 0,2 Gew.% beträgt.

5. Lagerstabile Aufhellerformulierung nach einem der Ansprüche 1 bis 4, **dadurch gekennzeichnet**, dass der Gehalt an Kondensationsprodukt von Ditolylethersulfosäuren mit Formaldehyd 0,1 bis 10 Gew.% beträgt.

6. Lagerstabile Aufhellerformulierung nach Anspruch 1, **dadurch gekennzeichnet**, dass sie
a) 15 bis 45 Gew.%, bezogen auf das Gesamtgewicht der Aufhellerformulierungen, eines anionischen optischen Aufhellers der Formel (1);
b) 0,1 bis 2 Gew.% bezogen auf das Gesamtgewicht der Aufhellerformulierung, eines Elektrolyten oder eines Elektrolytengemisches;
c) 0,05 bis 0,2 Gew.% bezogen auf das Gesamtgewicht der Aufhellerformulierung, eines anionischen Polysaccharids;
d) 0,2 bis 2 Gew.% bezogen auf das Gesamtgewicht der Aufhellerformulierung, eines Kondensationsprodukt von Ditolylethersulfosäuren mit Formaldehyd;
e) gegebenenfalls weitere Zusätze; und
f) den Rest auf 100% Wasser enthält.

7. Lagerstabile Aufhellerformulierung nach Anspruch 1, **dadurch gekennzeichnet**, dass als weitere Zusätze Mg/Al-Silikate in einer Menge von 0,2-1 Gew.%, bezogen auf das Gesamtgewicht der Aufhellerformulierungen, enthält.

8. Lagerstabile Aufhellerformulierung nach Anspruch 7, **dadurch gekennzeichnet**, dass als Mg/Al-Silikate Bentonit verwendet wird.

9. Lagerstabile Aufhellerformulierung nach Anspruch 6, **dadurch gekennzeichnet**, dass das anionische Polysaccharid ein modifiziertes Polysaccharid ist, das sich von der Zellulose, Stärke oder Heteropolysacchariden abgeleitet ist.

10. Lagerstabile Aufhellerformulierung nach Anspruch 9, **dadurch gekennzeichnet**, dass das modifiziertes Polysaccharid ein Zellulose-Grundstruktur hat.

11. Lagerstabile Aufhellerformulierung nach Anspruch 10, **dadurch gekennzeichnet**, dass das anionische Polysaccharid Xanthan ist.

12. Lagerstabile Aufhellerformulierungen nach Anspruch 1, **dadurch gekennzeichnet**, dass die optischen Aufheller der Formel (2) oder (3) entsprechen, worin M ein Alkalimetallion bedeutet.

13. Lagerstabile Aufhellerformulierungen nach Anspruch 1, **dadurch gekennzeichnet**, dass sie als weitere Zusätze 0,2-1 Gew.%, bezogen auf das Gesamtgewicht der Aufhellerformulierungen, Bentonit enthält.

14. Verfahren zur Herstellung von Lagerstabile Aufhellerformulierungen nach Anspruch 1, **dadurch gekennzeichnet**, dass man die feuchten Presskuchen oder die trockenen Pulver der Aufheller, den oder die Elektrolyte, ein anionisches Polysaccharid, ein Kondensationsprodukt von Ditolylethersulfosäuren mit Formaldehyd und gegebenenfalls Mg/Al-Silikate mit Wasser vermischt und homogenisiert.

15. Verwendung der lagerstabilen Aufhellerformulierungen nach einem der Ansprüche 1 bis 13 zur Herstellung von Waschmittel.

## Claims

1. A storage-stable liquid whitener suspension formulation comprising
a) 15 to 60% by weight, based on the total weight of the formulation, of an anionic fluorescent whitening agent of the formula (1) in which X and Y may be identical or different and are mono- or disubstituted amino or a mono- or disubstituted alkoxy group, and M is a hydrogen atom or a salt-forming cation;
b) 0.05 to 25% by weight, based on the total weight of the formulation, of an electrolyte or a mixture of electrolytes;
c) 0.05 to 1% by weight, based on the total weight of the formulation, of an anionic polysaccharide or mixture of polysaccharides;
d) 0.01 to 20% by weight, based on the total weight of the formulation, of a condensate of ditolyl ether sulfonic acids with formaldehyde;
e) optional further additions; and
f) water as the remainder to 100%.

2. A storage-stable whitener formulation according to claim 1, which contains 15 to 45% by weight of fluorescent whitening agent.

3. A storage-stable whitener formulation according to either claim 1 or claim 2, which contains 0.1 to 5% by weight of electrolyte.

4. A storage-stable whitener formulation according to any one of claims 1 to 3, which contains 0.05 to 0.2% by weight of polysaccharide.

5. A storage-stable whitener formulation according to any one of claims 1 to 4, which contains 0.1 to 10% by weight of a condensate of ditolyl ether sulfonic acids with formaldehyde.

6. A storage-stable whitener formulation according to claim 1, comprising
a) 15 to 45% by weight, based on the total weight of the formulation, of an anionic fluorescent whitening agent of the formula (1);
b) 0.1 to 2% by weight, based on the total weight of the formulation, of an electrolyte or a mixture of electrolytes;
c) 0.05% to 0.2% by weight, based on the total weight of the formulation, of an anionic polysaccharide;
d) 0.2 to 2% by weight, based on the total weight of the formulation, of a condensate of ditolyl ether sulfonic acids with formaldehyde;
e) optionally further additions; and
f) water as the remainder to 100%.

7. A storage-stable whitener formulation according to claim 1, comprising as further additions 0.2 to 1% by weight of Mg/AI silicates, based on the total weight of the formulation.

8. A storage-stable whitener formulation according to claim 7, wherein as Mg/AI silicates bentonite is used.

9. A storage-stable whitener formulation according to claim 6, wherein the anionic polysaccharide is a modified polysaccharide that is derived from cellulose, starch or heteropolysaccharides.

10. A storage-stable whitener formulation according to claim 9, wherein the modified polysaccharide has a cellulose parent structure.

11. A storage-stable whitener formulation according to claim 10, wherein the anionic polysaccharide is xanthan.

12. A storage-stable whitener formulation according to claim 1, wherein the fluorescent in which X and Y may be identical or different and are mono- or disubstituted amino or a mono- or disubstituted alkoxy group, and M is a hydrogen atom or a salt-forming cation; whitening agents are of the formula (2) or (3) in which M is an alkali metal ion.

13. A storage-stable whitener formulation according to claim 1, comprising as further additives 0.2 to 1% by weight of bentonite, based on the total weight of the formulation.

14. A process for the preparation of a storage-stable whitener formulation according to claim 1, which comprises mixing the moist filter cake or the dry powder of the fluorescent whitening agent, the electrolyte or electrolytes, an anionic polysaccharide, a condensate of diotolyl ether sulfonic acids with formaldehyde, and optionally Mg/AI silicates with water and homogenising the mixture.

15. The use of a storage-stable whitener formulation according to any one of claims 1 to 13 for the preparation of a laundry detergent.

## Revendications

1. Formulations de suspensions d'azurants liquides, stables au stockage, **caractérisées en ce qu**'elles contiennent
a) de 15 à 60 % en masse, par rapport au poids total de la formulation d'azurant, d'un azurant optique anionique de formule (1) où
X et Y peuvent être identiques ou différents et représentent un groupe amino mono- ou disubstitué ou un groupe alkoxy mono- ou disubstitué, et
M représente un atome d'hydrogène ou un cation salifiant ;
b) de 0,05 à 25 % en masse, par rapport au poids total de la formulation d'azurant, d'un électrolyte ou d'un mélange d'électrolytes ;
c) de 0,05 à 1 % en masse, par rapport au poids total de la formulation d'azurant, d'un polysaccharide anionique ou d'un mélange de polysaccharides ;
d) de 0,01 à 20 % en masse, par rapport au poids total de la formulation d'azurant, d'un produit de condensation d'acides ditolyléthersulfoniques sur le formaldéhyde ;
e) éventuellement d'autres additifs ; et
f) le complément jusqu'à 100 % en masse d'eau.

2. Formulation d'azurant stable au stockage selon la revendication 1, **caractérisée en ce qu**'elle présente une teneur en azurant de 15 à 45 % en masse.

3. Formulation d'azurant stable au stockage selon l'une des revendications 1 ou 2, **caractérisée en ce qu**'elle présente une teneur en électrolyte de 0,1 à 5 % en masse.

4. Formulation d'azurant stable au stockage selon l'une des revendications 1 à 3, **caractérisée en ce qu**'elle présente une teneur en polysaccharide de 0,05 à 0,2 % en masse.

5. Formulation d'azurant stable au stockage selon l'une des revendications 1 à 4, **caractérisée en ce qu**'elle présente une teneur en produit de condensation d'acides ditolyléthersulfoniques sur le formaldéhyde de 0,1 à 10 % en masse.

6. Formulation d'azurant stable au stockage selon la revendication 1, **caractérisée en ce qu**'elle contient
a) de 15 à 45 % en masse, par rapport au poids total de la formulation d'azurant, d'un azurant optique anionique de formule (1) ;
b) de 0,1 à 2 % en masse, par rapport au poids total de la formulation d'azurant, d'un électrolyte ou d'un mélange d'électrolytes ;
c) de 0,05 à 0,2 % en masse, par rapport au poids total de la formulation d'azurant, d'un polysaccharide anionique ;
d) de 0,2 à 2 % en masse, par rapport au poids total de la formulation d'azurant, d'un produit de condensation d'acides ditolyléthersulfoniques sur le formaldéhyde ;
e) éventuellement d'autres additifs ; et
f) le complément jusqu'à 100 % d'eau.

7. Formulation d'azurant stable au stockage selon la revendication 1, **caractérisée en ce qu**'elle contient, en tant que d'autres additifs, des silicates de Mg/Al en une quantité de 0,2 à 1 % en masse, par rapport au poids total des formulations d'azurant.

8. Formulation d'azurant stable au stockage selon la revendication 7, **caractérisée en ce qu**'on utilise la bentonite en tant que silicate de Mg/Al.

9. Formulation d'azurant stable au stockage selon la revendication 6, **caractérisée en ce que** le polysaccharide anionique est un polysaccharide modifié qui dérive de la cellulose, de l'amidon ou des hétéropolysaccharides.

10. Formulation d'azurant stable au stockage selon la revendication 9, **caractérisée en ce que** le polysaccharide modifié possède une structure de base cellulosique.

11. Formulation d'azurant stable au stockage selon la revendication 10, **caractérisée en ce que** le polysaccharide anionique est le xanthane.

12. Formulations d'azurants stables au stockage selon la revendication 1, caractérisées en ce les azurants optiques répondent aux formules (2) ou (3) où M représente un ion métal alcalin.

13. Formulations d'azurants stables au stockage selon la revendication 1, **caractérisées en ce qu**'elles contiennent, en tant que d'autres additifs, la bentonite en une quantité de 0,2 à 1 % en masse, par rapport au poids total des formulations d'azurants.

14. Procédé pour la préparation de formulations d'azurants stables au stockage selon la revendication 1, **caractérisé en ce qu**'on mélange les gâteaux humides ou les poudres sèches des azurants, le ou les électrolytes, un polysaccharide anionique, un produit de condensation d'acides ditolyléthersulfoniques sur le formaldéhyde et éventuellement des silicates de Mg/Al, avec de l'eau et on homogénéise.

15. Utilisation des formulations d'azurants stables au stockage selon l'une des revendications 1 à 13 pour la préparation de détergents.
